# FASCICULE DE BREVET EUROPEEN

(11) **EP 0 870 077 B1**
(45) Date de publication et mention de la délivrance du brevet: **30.06.1999**
(21) Numéro de dépôt: 96944091.6
(22) Date de dépôt: 27.12.1996
(51) Int. Cl.: C25B 11/04, C25B 11/03

(54) **ELEMENT CATHODIQUE EXEMPT D'AMIANTE UTILISABLE POUR L'ELECTROLYSE DE SOLUTION DE CHLORURE DE SODIUM**
ASBESTFREIES KATHODENELEMENT FÜR DIE ELEKTROLYSE VON NATRIUMCHLORID-LÖSUNGEN
ASBESTOS-FREE CATHODIC ELEMENT SUITABLE FOR ELECTROLYSIS OF SODIUM CHLORIDE SOLUTION

(30) Priorité: 29.12.1995 FR 9515712
(43) Date de publication de la demande: 14.10.1998
(73) Titulaire: Chloralp, 92200 Neuilly-sur-Seine (FR)
(72) Inventeur: BACQUET, Gérard, F-78800 Houilles (FR); KUNTZBURGER, Frédéric, F-95130 Le Plessis-Bouchard (FR)
(74) Mandataire: Wattremez, Catherine
(86) Numéro de dépôt international: FR9602091
(87) Numéro de publication internationale: WO9724474

(56) Documents cités:
- EP-A- 0 630 870

## Description

La présente invention a pour objet un élément cathodique dépourvu de fibres d'amiante, son procédé de préparation et son utilisation pour l'obtention de solution d'hydroxyde de métal alcalin.

Les matériaux utilisés pour la préparation de l'élément cathodique d'une cellule d'électrolyse doivent répondre à plusieurs caractéristiques précises. Ainsi, ils doivent présenter une résistivité électrique faible, compatible avec le fonctionnement, à un niveau énergétique acceptable, de l'électrolyseur équipé d'un tel élément cathodique. Ils doivent par ailleurs également permettre d'obtenir un élément de faible épaisseur tout en conférant au dit élément une surface spécifique importante pouvant dépasser plusieurs mètres carrés.

De tels éléments cathodiques sont en général obtenus en déposant, par filtration à travers un support poreux, une dispersion des matériaux utilisés. L'une des difficultés de ce type de procédé est de pouvoir contrôler la quantité de produit effectivement retenu à la surface du support poreux, ce demier présentant un taux d'ouverture ou des diamètres de trous importants par rapport à la taille des matériaux utilisés. En outre, la nappe doit présenter des caractéristiques contrôlées et reproductibles de porosité, d'homogénéité, en terme d'épaisseur de la nappe et de répartition de ces constituants, sous peine d'obtenir des éléments cathodiques inutilisables ou peu performants.

L'une des premières générations d'élément cathodique consistait à déposer une suspension comprenant des fibres de carbone, des fibres d'amiante, un polymère fluoré liant les fibres, un agent électrocatalytique et un agent porogène.

L'intérêt de ce type d'élément cathodique se voit maintenant limité du fait des nouvelles réglementations prévues concemant les fibres d'amiante. En effet, la toxicité de ces fibres est maintenant reconnue et l'on tend à ne plus autoriser l'emploi d'un tel matériau.

Par ailleurs, on a constaté que la stabilité à long terme des fibres d'amiante dans le milieu électrolytique comprenant une base concentrée et un sel, était à améliorer de manière à limiter le remplacement, jugé trop fréquent, des éléments cathodiques.

Dans un premier temps, il a été proposé de supprimer purement et simplement les fibres d'amiante de la suspension fibreuse. Cependant, la nappe résultante s'est avérée inutilisable en électrolyse à l'échelle industrielle car il n'était pas possible de contrôler efficacement l'épaisseur, et la porosité de ladite nappe. En outre, sa cohésion avec la cathode n'était pas non plus suffisante.

Au vu de tels résultats, une proposition a consisté à substituer les fibres d'amiante par des fibres organiques du type des polymères fluorés. Mais les performances de l'élément cathodique n'ont pas non plus été satisfaisantes. En effet, la porosité et l'épaisseur ne pouvaient toujours pas être contrôlées, essentiellement après l'étape de consolidation de ladite nappe (ou frittage).

Etant donné ces faits, un nouveau type d'élément cathodique exempt d'amiante a été proposé dans lequel ces fibres ont été remplacées par un mélange de fibres organiques, du type des polymères fluorés, et de fibres minérales, comme notamment les fibres de titanate.

Tout comme la génération précédente d'élément cathodique à base de fibres d'amiante, cette nouvelle composition de la nappe fibreuse permet d'obtenir des propriétés très satisfaisantes en électrolyse de solutions de chlorure de sodium.

Cependant, l'inconvénient de cette dernière composition de nappe est son coût élevé, dû principalement aux fibres organiques et minérales qui représentent une part non négligeable de la composition.

La présente invention a pour but de proposer une composition de nappe fibreuse exempte d'amiante, de fibres organiques et minérales telles que celles qui viennent d'être mentionnées.

Ainsi, l'invention a trait à un élément cathodique dépourvu de fibres d'amiante susceptible d'être obtenu par un dépôt par filtration à travers un support poreux, d'une suspension aqueuse comprenant des fibres conductrices de l'électricité, au moins un polymère cationique, au moins un agent électrocatalytique, au moins un agent porogéne et au moins un liant choisi parmi les polymères fluorés.

L'invention concerne de même un procédé de préparation d'un tel élément cathodique, consistant à mettre en oeuvre les étapes suivantes :
[a] on prépare une suspension aqueuse comprenant des fibres conductrices de l'électricité, au moins un polymère cationique, au moins un agent électrocatalytique, au moins un liant choisi parmi les polymères fluorés, au moins un agent porogène;
[b] on dépose par filtration sous vide programmé ladite suspension sur un support poreux ;
[c] on essore et on sèche éventuellement la nappe ainsi obtenue ;
[d] on fritte l'ensemble résultant à une température supérieure ou égale à la température de fusion ou de ramollissement du liant;
[e] on élimine si nécessaire l'agent porogène par un traitement effectué avant l'utilisation de l'élément cathodique ou lors de son utilisation.

Il a été trouvé de façon totalement inattendue que l'on pouvait obtenir des éléments cathodiques d'un niveau de performance comparable à celui des éléments précédemment décrits et connus de l'homme du métier, en s'affranchissant de l'obligation d'employer des fibres d'amiante, des fibres organiques à base de polymère fluoré et des fibres minérales à base de titanate notamment. Ceci n'était pas prévisible du fait qu'auparavant, la tendance a toujours été de conserver des composés de nature fibreuse, en plus des fibres conductrices.

On a de même constaté que contrairement à ce qui est admis dans le domaine, il est possible d'obtenir des nappes stables après traitement thermique sans que l'on utilise les charges ou fibres minérales considérées comme essentielles auparavant.

En outre, la présente invention permet d'obtenir une suspension qu'il est possible de filtrer verticalement, c'est-à-dire dans les conditions industrielles. Cette caractéristique n'était pas non plus évidente car la formulation de la suspension selon l'invention est dépourvue d'agent épaississant du type de la gomme xanthane, considérée auparavant comme essentielle pour l'obtention de ce résultat.

Mais d'autres avantages et caractéristiques apparaîtront plus clairement à la lecture de la description et des exemples qui vont suivre.

Ainsi que cela a été mentionné auparavant, l'élément cathodique selon l'invention est susceptible d'être obtenu par dépôt par filtration à travers un support poreux d'une dispersion comprenant des fibres conductrices de l'électricité, au moins un polymère cationique, au moins un agent électrocatalytique, au moins un agent porogène, au moins un liant.

Généralement et d'une façon avantageuse, cette dispersion est aqueuse.

Les fibres conductrices de l'électricité peuvent être des fibres intrinsèquement conductrices ou bien traitées de façon à les rendre telles.

Selon un mode de réalisation particulier de l'invention, on emploie des fibres intrinsèquement conductrices, comme notamment les fibres de carbone ou de graphite.

Plus particulièrement, ces fibres se présentent sous une forme de filaments dont le diamètre est généralement inférieur à 1 mm et plus particulièrement compris entre 10⁻³ et 0,1 mm et dont la longueur est supérieure à 0,5 mm et plus spécialement comprise entre 1 et 20 mm.

Par ailleurs, les fibres conductrices présentent de préférence une distribution de longueur monodispersée, c'est-à-dire une distribution telle que la longueur d'au moins 80 % et avantageusement d'au moins 90 %, des fibres, correspond à la longueur moyenne à ± 10 % près.

En ce qui concerne le liant, celui-ci est choisi parmi les polymères fluorés.

Par "polymères fluorés", on entend les homopolymères ou des copolymères dérivés au moins en partie de monomères oléfiniques substitués par des atomes de fluor, ou substitués par une combinaison d'atomes de fluor et de l'un au moins des atomes de chlore, de brome ou d'iode, par monomère.

Des exemples d'homopolymères ou de copolymères fluorés peuvent être constitués par les polymères et copolymères dérivés de tétrafluoroéthylène, hexafluoropropylène, chlorotrifluoroéthylène, bromotrifluoroéthylène.

De tels polymères peuvent également comprendre jusqu'à 75 % molaire de motifs dérivés d'autres monomères éthyléniquement insaturés contenant au moins autant d'atomes de fluor que d'atomes de carbone, comme par exemple le (di)fluorure de vinylidène, les esters de vinyle et de perfluoroalkyle, tel que le perfluoroalcoxyéthylène.

Ce polymère fluoré, ou liant, se présente plus particulièrement sous la forme d'une dispersion aqueuse renfermant 30 à 80 % en poids de polymère sec, dont la granulométrie est comprise entre 0,1 et 5 µm et de préférence entre 0,1 et 1 µm.

Selon un mode de réalisation particulier de l'invention, le polymère fluoré est le polytétrafluoroéthylène.

On peut employer, en tant qu'agent électrocatalytique tous les types de métaux connus dans le domaine pour activer la réaction d'électrolyse.

Cependant selon une première variante particulière de l'invention, on utilise un métal de Raney, comme de préférence le nickel, ou bien encore un précurseur de ce métal de Raney, consistant en fait en un alliage à base dudit métal associé à un autre que l'on peut facilement éliminer. Plus particulièrement, il s'agit d'un alliage comprenant de l'aluminium qui peut être lessivé par exemple par un traitement basique. Ce type d'agent électrocatalytique a notamment été décrit dans le brevet européen EP 296 076 auquel on pourra se référer à ce sujet.

Selon une seconde variante, on peut utiliser comme agent électrocatalytique, des particules comprenant un oxyde de ruthénium, de platine, d'iridium, de palladium, ou un mélange de ces oxydes.

Par mélange, on entend des particules comprenant en elles mêmes, un mélange d'oxydes, mais aussi des particules, à base d'un oxyde métallique, mélangées à d'autres particules comprenant un oxyde différent. Bien évidemment, les combinaisons intermédiaires entre ces deux possibilités sont tout à fait envisageables.

Ledit agent peut se présenter en outre sous la forme de particules constituées d'un support conducteur de l'électricité, comprenant un revêtement sous forme d'oxyde de ruthénium, de platine, d'iridium, de palladium; ces oxydes étant seuls ou en mélange au sens qui vient d'être explicité.

On ne sortirait pas du cadre de la présente invention en combinant ces deux variantes, c'est-à-dire particules à base d'oxyde ou revêtus d'un oxyde.

De préférence l'agent électrocatalytique selon l'invention se présente sous la forme d'un revêtement d'un support tel que notamment le fer, le cobalt, le nickel, le fer de Raney, le cobalt de Raney, le nickel de Raney, les éléments des colonnes IVA et VA de la classification périodique, le carbone, le graphite. Ici et pour toute la description qui va suivre, la classification périodique des éléments à laquelle il est fait référence est celle publiée dans le supplément au Bulletin de la Société Chimique de France (no.1-1966).

Ce type d'agent électrocatalytique est notamment décrit dans une demande de brevet français FR 94 01702.

Il est à noter que là encore la combinaison des deux types d'agents électrocatalytiques décrits auparavant est possible.

La dispersion aqueuse comprend en outre au moins un agent porogène.

Tous les composés conviennent dans la mesure où ils peuvent être éliminés par un traitement chimique ou thermique par exemple.

Ainsi, selon une première variante de l'invention, on utilise des dérivés à base de silice. Ces composés sont particulièrement intéressants car ils ne déconsolident pratiquement pas le matériau microporeux électroconducteur et forment des réseaux avec le polymère liant les fibres, lorsque celui-ci est employé sous la forme d'un latex. Par ailleurs, ces composés sont éliminés par lixiviation avec une base comme la soude par exemple.

Par "dérivés à base de silice", on entend selon l'invention les silices précipitées et les silices de combustion ou pyrogénées. Elles présentent plus particulièrement une surface spécifique BET comprise entre 100 m²/g et 300 m²/g et/ou une granulométrie évaluée au compteur COULTER® entre 1 et 50 µm et, de préférence, entre 1 et 15 µm.

On peut aussi envisager d'utiliser à la place des agents porogènes précités, ou en mélange avec ceux-ci, des systèmes nanoparticulaires qui sont détruits thermiquement, plus particulièrement lors de l'opération de frittage de l'élément cathodique, comme les nanolatex ou des latex de taille inférieure à 100 µm.

Enfin, l'un des constituants essentiels de la dispersion mise en oeuvre selon l'invention est constitué par un polymère cationique.

Parmi les polymère cationiques convenables, on peut mentionner deux catégories de polymères, les polymères organiques et les polymères inorganiques, pouvant être utilisés seuls ou en mélange.

A titre d'exemple de polymères de la première catégorie, les polymères de synthèse choisis parmi l'épychlorhydrine, les polyimines, les polyacrylamides, les polyacrylamines sont des polymères susceptibles d'entrer dans la composition de la suspension mise en oeuvre dans l'invention. Les polymères d'origine naturelle comme notamment les amidons cationiques, les guars cationiques sont des composés convenables à l'invention.

Parmi les polymères inorganiques, on peut citer sans intention de se limiter les argiles, les bentonites, le sulfate d'aluminium, le polychlorure d'aluminium.

Selon un mode de réalisation préférée, la suspension selon l'invention comprend au moins un polymère du type des polyacrylamines, commercialisés notamment sous la dénomination FLOERGER®par la société Floerger, du type des amidons cationiques, comme les amidons cationiques solubles à chaud (amidons cationiques HI-CAT®, commercialisés par la société Roquette), ainsi que les amidons cationiques solubles à froid, du ytpe des guars cationiques commercialisés sous la marque MEYPRO® par la société Meyhall ; ces polymères pouvant être présents seuls ou en mélange.

Selon un mode de réalisation particulièrement avantageux de la présente invention, lorsque l'on met en oeuvre un système nanoparticulaire, on l'associe à au moins un polymère cationique. Dans un tel cas, on emploie plus particulièrement un polymère cationique choisi parmi l'épychlorhydrine, les polyimines, les polyacrylamides ou encore les amidons cationiques.

La suspension mise en oeuvre dans le procédé selon l'invention peut comprendre en outre des composés supplémentaires.

Ainsi, selon une première variante de l'invention, la suspension comprend, le cas échéant, un matériau fibreux. Plus particulièrement, le matériau fibreux est choisi parmi les fibres à base de cellulose, des fibres à base de cellulose auxquelles on a donné une charge ionique positive, des fibres de verre ou encore des fibres de silicate de calcium.

Comme fibres de cellulose chargées positivement, on peut citer les fibres BECOFLOC®, comme fibres de silicate de calcium, les fibres PROMAXON®.

Il est à noter que des additifs peuvent entrer dans la composition de la suspension selon l'invention.

Ainsi, la suspension comprend, outre les éléments constitutifs précités, au moins un agent tensioactif.

A titre de tensioactif, on utilise plus particulièrement des composés non ioniques, comme des alcools éthoxylés ou des composés fluorocarbonés à groupes fonctionnalisés, présentant généralement des chaînes carbonées comprenant 6 à 20 atomes de carbone. De préférence, on utilise des alcools éthoxylés choisis parmi les alkylphénols éthoxylés, tels que notamment les octoxynols.

La suspension selon l'invention est donc déposée sur un support poreux. Ce support poreux est en général conducteur de l'électricité. Il est à noter que l'on ne sortirait pas du cadre de la présente invention en déposant la suspension sur un support non conducteur de l'électricité de manière à créer une nappe fibreuse qui serait par la suite associée à un support poreux conducteur de l'électricité.

Le support poreux est plus particulièrement constitué par des toiles ou des grilles dont le vide de maille, les perforations ou la porosité peuvent être compris entre 20 µm et 5 mm. Le support poreux peut présenter une ou plusieurs surfaces planes ou cylindriques, appelées communément "doigt de gant", présentant une surface ouverte.

Le support poreux conducteur est notamment constitué de fer, de nickel, ou encore de tout matériau traité de manière à le rendre encore moins sensible à la corrosivité du milieu, comme par exemple du fer sur lequel on aurait réalisé un dépôt de nickel.

Selon une variante très avantageuse de l'invention, la nappe fibreuse déposée sur le support poreux conduisant l'électricité, est associée à un diaphragme microporeux.

Un premier mode de réalisation consiste à déposer le diaphragme sur la nappe fibreuse. Ce type de procédé est connu de l'homme du métier et a notamment fait l'objet des brevets suivants :

Selon un second mode de réalisation de cette variante, le diaphragme n'est pas déposé sur la nappe fibreuse mais est disposé séparément de manière à séparer les compartiments anodique et cathodique.

De tels diaphragmes sont disponibles dans le commerce et sont notamment à base de fibres du type céramique, ou Téflon.

Selon une seconde variante de l'invention, la cathode, comprenant la nappe fibreuse déposée sur un support conduisant l'électricité, est associée à une membrane.

On peut citer à titre d'exemples de membranes convenant au procédé selon l'invention, les membranes perfluorosulfoniques, du type Nafion (commercialisées par la société DU PONT), ou encore les membranes perfluorées comprenant des groupements fonctionnels carboxyliques (série 890 ou Fx-50, commercialisées par la société ASAHI GLASS). Il est de plus possible d'utiliser des membranes bicouches, comprenant sur une face des groupements sulfoniques et sur l'autre des groupements carboxyliques.

Le procédé de préparation susceptible d'être mis en oeuvre pour la préparation de l'élément cathodique selon l'invention va maintenant être décrit.
[a] on prépare une suspension aqueuse comprenant des fibres conductrices de l'électricité, au moins un polymère cationique, au moins un agent électrocatalytique, au moins un liant choisi parmi les polymères fluorés, au moins un agent porogène;
[b] on dépose par filtration sous vide programmé ladite suspension sur un support poreux ;
[c] on essore et on sèche éventuellement la nappe ainsi obtenue ;
[d] on fritte l'ensemble résultant à une température supérieure ou égale à la température de fusion ou de ramollissement du liant,
[e] on élimine si nécessaire l'agent porogéne par un traitement effectué avant ou lors de l'utilisation de la cathode.

Ainsi dans une première étape [a] on prépare une suspension aqueuse à base des éléments qui viennent d'être décrits.

La teneur en fibres conductrices est déterminée de manière à ce que la résistivité globale de la nappe fibreuse finale soit inférieure ou égale à 0,4 Ω.cm.

La suspension comprend plus particulièrement 20 à 100 parties en poids de fibres conductrices. Selon une variante particulière de l'invention, la teneur en fibres conductrices est comprise entre 50 et 90 parties en poids.

En ce qui concerne le liant, sa teneur est comprise entre 10 à 60 parties en poids sec.

La quantité d'agent catalytique peut varier dans de larges limites.

Plus particulièrement, la teneur en ce composé dans la suspension aqueuse est comprise entre 20 et 200 parties en poids. Plus particulièrement, la teneur est comprise entre 60 et 120 parties en poids.

La quantité d'agent porogène entrant dans la composition de la dispersion varie elle aussi dans un large domaine.

Dans le cas où l'agent porogène est éliminable par un traitement chimique, comme c'est le cas des dérivés à base de silice notamment, cette teneur est en général comprise entre 30 et 200 parties. Plus particulièrement, la quantité d'agent porogène entrant dans la composition de la suspension est comprise entre 30 et 100 parties en poids.

Dans le cas où l'agent porogène est éliminable thermiquement, tel que pour les systèmes nanoparticulaires du type des latex de taille inférieure à 100 µm ou des nanolatex, la quantité en ce type de composé est plus particulièrement comprise entre 10 et 200 parties en poids.

Une combinaison de ces deux dernières possibilités est envisageable. Dans ce dernier cas, la quantité d'agents porogènes correspondant à un mélange d'agents éliminables chimiquement et thermiquement est comprise plus particulièrement entre 30 et 200 parties en poids.

La suspension aqueuse selon l'invention comprend en outre au moins un polymère cationique. La teneur en ce polymère dans la suspension est telle que la mesure de la turbidité du liquide surnageant après décantation de la suspension est supérieure ou égale à 50, et de préférence supérieure ou égale à 75. Il est à noter que la même mesure effectuée avec de l'eau pure donne une valeur de 100. La mesure de la turbidité est effectuée par transmission à 630 nm sur un turbidimètre de type Methrom 662 Photometer®.

Par ailleurs, un autre critère concemant le choix de la teneur en polymère cationique dépend de la viscosité conférée à la suspension. Celle-ci de préférence doit être telle qu'elle ne cause pas de difficulté excessive pour la filtration de la suspension.

Dans le cas plus particulier de l'amidon cationique, la teneur varie entre 10 et 80 parties en poids sec. De préférence; la teneur en polymère cationique varie entre 20 et 40 parties en poids sec.

La teneur en matériau fibreux, autre que les fibres de cellulose, chargées ou non positivement, est régie par les mêmes conditions que les fibres conductrices précitées. Ainsi, leur teneur est telle que la résistivité globale de la nappe fibreuse finale soit inférieure ou égale à 0,4 Ω.cm.

Dans le cas particulier où la suspension comprend des fibres à base de cellulose, chargées ou non positivement, en tant que matériau fibreux, leur teneur est d'au plus 60 parties en poids sec. Selon une variante particulière, la teneur en fibres de cellulose est comprise entre 10 et 40 parties en poids.

La quantité de tensioactif entrant dans la composition de la suspension varie en général de 0,5 à 5 parties en poids, bien que des quantités hors de ce domaine soient tout à fait envisageables.

Généralement, on laisse reposer pendant au moins une heure la suspension aqueuse ainsi préparée.

Dans une étape suivante [b], on dépose la suspension obtenue précédemment sur un support poreux, qui, de préférence, est conducteur de l'électricité.

La nappe est déposée sur le support poreux par filtration sous vide programmé. Celui-ci est réalisé de manière connue en soi et peut être effectué en continu ou par palier, à une dépression finale de 1,5 .10³ à 5.10⁴ Pa.

D'une manière tout à fait avantageuse, la filtration de la suspension obtenue peut être effectuée verticalement, ce qui représente un avantage particulièrement intéressant pour une exploitation à l'échelle industrielle. Bien évidemment, un dépôt de la suspension par filtration horizontale est tout à fait envisageable.

Une fois la nappe déposée, celle-ci est essorée par maintien du vide pendant quelques instants puis éventuellement séchée à l'air à une température comprise entre la température ambiante et 150°C.

La nappe est alors frittée par chauffage à une température supérieure ou égale à la température de fusion du polymère fluoré. Durant cette étape de frittage, une partie des constituants du mélange à partir duquel la nappe fibreuse est formée, est en général dégradée thermiquement. Ceci est notamment le cas lorsque l'agent porogène est constitué au moins en partie par le système nanoparticulaire mentionné auparavant.

Lorsque l'agent porogène est constitué au moins en partie par des agents tels que les dérivés de silice, on effectue ensuite une étape d'élimination de l'agent porogène, notamment au moyen d'une solution aqueuse d'hydroxyde de métal alcalin. Il est à noter que l'élimination de cet agent porogène peut se faire non seulement "in situ", c'est-à-dire pendant les premiers instants de l'utilisation de la cathode, mais aussi avant l'utilisation du matériau microporeux électroconducteur. Cette dernière possiblité présente l'avantage de minimiser la pollution du milieu électrolytique.

Dans le cas où la cathode employée dans le procédé selon l'invention comprend un diaphragme associé, au sens où le diaphragme est déposé directement sur la nappe fibreuse, on effectue les étapes [a] à [d] comme indiqué précédemment. Puis, on procède au dépôt de la nappe fibreuse du diaphragme selon les méthodes connues dans le domaine. Ainsi, le dépôt de la suspension comprenant les éléments constitutifs de la nappe fibreuse du diaphragme telle qu'elle est notamment décrite dans les brevets EP 412 917 et EP 642 602, peut être réalisé soit sur la nappe fibreuse frittée ou non, sur laquelle on aura effectué ou non un traitement d'élimination de l'agent porogène ou non. Une fois le dépôt effectué, l'ensemble est ensuite essoré et éventuellement séché. Puis on effectue une étape de frittage à une température supérieure ou égale à la température de fusion ou de ramollissement du liant présent dans la nappe fibreuse du diaphragme, avant d'éliminer l'agent porogéne par un traitement effectué avant l'utilisation de la cathode ou lors de l'utilisation de celle-ci.

Des exemples concrets mais non limitatifs vont maintenant être présentés.

### EXEMPLES 1

Ces exemples illustrent la préparation d'une nappe fibreuse comprenant le polymère cationique ainsi que des fibres de cellulose.

On prépare une suspension à partir des éléments suivants :
- eau permutée, dont la quantité est calculée pour obtenir environ 4 litres de suspension et un extrait sec d'environ 3 % en poids,
- 35 g de polytétrafluoroéthylène sous forme de latex à 60% d'extrait sec,
- 20 g de fibres de cellulose BECOFLOC® (Begerow),
- 20 ou 40 g d'amidon cationique HI CAT® 165 (Roquette)
- 100 g ou 200 g de silice précipitée sous forme de particules de granulométrie moyenne de 3 mm et dont la surface B.E.T. est de 250 m².g⁻¹,
- 70 g de fibres de carbone dont le diamètre est d'environ 10 mm et dont la longueur moyenne est de 1,5 mm,
- 3,3 g de Triton X 100 ® de la société Rohm et Haas,
- 121 g de nickel de Raney sous forme de poudre de 10 mm (Ni 20 commercialisé par la Société Procatalyse).

Dans 4 litres d'eau permutée, on introduit sous agitation l'amidon, puis les fibres de cellulose.

Puis on ajoute après agitation, la silice, le latex de PTFE, le Triton X 100®, les fibres de carbone et enfin le nickel de Raney.

On filtre la suspension obtenue, après l'avoir agitée, sous vide, sur un grillage de fer tressé et laminé d'acier type "Gantois" dont l'ouverture est de 2 mm et dont le diamètre de fils est de 1 mm, la surface de dépôt étant de 1,21 dm².

La dépression est donc établie et croit de 50.10² Pa par minute pour atteindre une dépression indiquée dans le tableau ci-dessous. Cette dépression maximale est maintenue pendant environ 15 minutes.

L'ensemble est alors séché, puis consolidé par fusion du polymère fluoré à 350°C.

La silice est éliminée "in situ" dans l'électrolyseur par dissolution en milieu alcalin notamment pendant les premières heures d'électrolyse.

Les résultats sont rassemblés dans le tableau 1 ci-dessous:

| **essais** | | 1 | 2 | 3 |
|---|---|---|---|---|
| **Composition** (parties en poids) | **cellulose** | 20 | 20 | 20 |
| | **amidon** | 20 | 20 | 40 |
| | **silice** | 200 | 200 | 200 |
| **Masse en suspension** | | 300 | 300 | 300 |
| **Résultats** | **pds dép.** (kg/m²) | 0,44 | 0,37 | 0,33 |
| | **vide** (10² Pa) | 320 | 435 | 386 |
| | **taux d'arrêt** (%) | 55 | 46 | 55 |

L'essai 1 a été effectué une heure après la préparation de la suspension aqueuse.

Les essais 2 et 3 ont été faits, respectivement 5 et 4 jours après la préparation de la suspension.

Les essais 1 et 2 montrent que le stockage de la suspension influe peu sur les conditions de filtration de celle-ci et va plutôt dans le sens d'une amélioration du vide final pour un même poids déposé. La faisabilité de l'opération en est augmentée.

### EXEMPLES 2

Ces exemples illustrent la préparation d'une nappe fibreuse comprenant le polymère cationique sans fibres de cellulose.

On procède comme pour l'exemple précédent excepté le fait que les quantités d'amidon et de fibres de cellulose sont différentes.

Les résultats ainsi que les teneurs sont rassemblés dans le tableau 2 ci-dessous :

| **essais** | | 1 | 2 |
|---|---|---|---|
| **Composition** (parties en poids) | **cellulose** | 0 | 0 |
| | **amidon** | 40 | 40 |
| | **silice** | 200 | 200 |
| **Masse en suspension** | | 300 | 300 |
| **Résultats** | **pds dép.**(kg/m²) | 0,35 | 0,4 |
| | **vide** (10² Pa) | 250 | 350 |
| | **taux d'arrêt** (%) | 45 | 50 |

## Revendications

1. Elément cathodique dépourvu de fibres d'amiante et susceptible d'être obtenu par un dépôt par filtration à travers un support poreux, d'une suspension aqueuse comprenant des fibres conductrices de l'électricité, au moins un polymère cationique, au moins un agent électrocatalytique, au moins un agent porogène et au moins un liant choisi parmi les polymères fluorés.

2. Elément cathodique selon la revendication précédente, caractérisé en ce que les fibres conductrices de l'électricité sont des fibres de carbone ou de graphite.

3. Elément cathodique selon la revendication précédente, caractérisé en ce que les fibres conductrices présentent une distribution de longueur monodispersée.

4. Elément cathodique selon l'une quelconque des revendications précédentes, caractérisé en ce que l'agent électrocatalytique est un métal de Raney ou un précurseur de ce métal, ou des particules comprenant un oxyde de ruthénium, de platine, d'iridium, de palladium, ou un mélange de ces oxydes, ou encore des particules comprenant un support conducteur de l'électricité présentant un revêtement sous forme d'oxyde de ruthénium, de platine, d'iridium, de palladium, ou d'un mélange de ces oxydes.

5. Elément cathodique selon l'une quelconque des revendications précédentes, caractérisé en ce que l'agent porogène peut être éliminé par un traitement chimique ou thermique, tels que les dérivés à base de silice, ou les systèmes nanoparticulaires qui sont détruits thermiquement comme les nanolatex ou des latex de taille inférieure à 100 µm.

6. Elément cathodique selon l'une quelconque des revendications précédentes, caractérisé en ce que le polymère cationique est choisi parmi les polymères organiques comme les polymères de synthèse choisis parmi l'épychlorhydrine, les polyimines, les polyacrylamides, les polyacrylamines, ou encore les polymères d'origine naturelle comme notamment les amidons cationiques, les guars cationiques

7. Elément cathodique selon l'une quelconque des revendications précédentes, caractérisé en ce que le polymère cationique est choisi parmi les polymères inorganiques comme les argiles, les bentonites, le sulfate d'aluminium, le polychlorure d'aluminium.

8. Elément cathodique selon l'une quelconque des revendications précédentes, caractérisé en ce que la suspension comprend en outre un matériau fibreux choisi parmi les fibres à base de cellulose, les fibres à base de cellulose auxquelles on a donné une charge ionique positive, les fibres de verre ou encore les fibres de silicate de calcium.

9. Elément cathodique selon l'une quelconque des revendications précédentes, caractérisé en ce qu'il est associé à un diaphragme.

10. Elément cathodique selon l'une quelconque des revendications 1 à 8, caractérisé en ce qu'il est associé à une membrane.

11. Procédé de préparation d'un élément cathodique selon l'une quelconque des revendications 1 à 8, consistant à mettre en oeuvre les étapes suivantes :
[a] on prépare une suspension aqueuse comprenant des fibres conductrices de l'électricité, au moins un polymère cationique, au moins un agent électrocatalytique, au moins un liant choisi parmi les polymères fluorés, au moins un agent porogène;
[b] on dépose par filtration sous vide programmé ladite suspension sur un support poreux ;
[c] on essore et on sèche éventuellement la nappe ainsi obtenue ;
[d] on fritte l'ensemble résultant à une température supérieure ou égale à la température de fusion ou de ramollissement du liant;
[e] on élimine si nécessaire l'agent porogène par un traitement effectué avant l'utilisation de l'élément cathodique ou lors de son utilisation.

12. Procédé selon la revendication 11, caractérisé en ce que la suspension aqueuse comprend 20 à 100 parties en poids de fibres conductrices de l'électricité.

13. Procédé selon l'une quelconque des revendications 11 et 12, caractérisé en ce que la suspension aqueuse comprend 10 à 60 parties en poids de liant.

14. Procédé selon l'une quelconque des revendications 11 à 13, caractérisé en ce que la suspension aqueuse comprend 30 à 200 parties en poids d'agent porogène si celui-ci est éliminable par un traitement chimique, ou 10 à 200 parties en poids d'agent porogène si celui-ci est éliminable thermiquement, ou 30 à 200 si l'agent porogène est un mélange d'agents éliminables chimiquement et thermiquement.

15. Procédé selon l'une quelconque des revendications 11 à 14, caractérisé en ce que la suspension aqueuse comprend 20 à 200 parties en poids d'agent électrocatalytique.

16. Procédé selon l'une quelconque des revendications 11 à 15, caractérisé en ce que la suspension aqueuse comprend au moins un polymère cationique dans une quantité telle que la mesure de la turbidité du liquide surnageant après décantation de la suspension est supérieure ou égale à 50 ; la même mesure effectuée avec de l'eau pure donnant une valeur de 100.

17. Procédé selon l'une quelconque des revendications 11 à 16, caractérisé en ce que la suspension aqueuse comprend au plus 60 parties en poids sec de fibres à base de cellulose, chargées ou non positivement, et plus particulièrement 10 à 40 parties en poids de telles fibres.

## Claims

1. Cathode component devoid of asbestos fibres and capable of being obtained by deposition, by filtration through a porous support, of an aqueous suspension comprising electrically conducting fibres, at least one cationic polymer, at least one electrocatalytic agent, at least one pore-forming agent and at least one binder chosen from fluorinated polymers.

2. Cathode component according to the preceding claim, characterized in that the electrically conducting fibres are carbon fibres or graphite fibres.

3. Cathode component according to the preceding claim, characterized in that the conducting fibres exhibit a monodisperse length distribution.

4. Cathode component according to any one of the preceding claims, characterized in that the electrocatalytic agent is a Raney metal or a precursor of this metal, or particles comprising a ruthenium, platinum, iridium or palladium oxide or a mixture of these oxides, or particles comprising an electrically conducting support exhibiting a coating in the form of ruthenium, platinum, iridium or palladium oxide or a mixture of these oxides.

5. Cathode component according to any one of the preceding claims, characterized in that the pore-forming agent can be removed by chemical or heat treatment, such as silica-based derivatives, or nanoparticulate systems which are thermally destroyed, such as nanolatices or latices with a size of less than 100 µm.

6. Cathode component according to any one of the preceding claims, characterized in that the cationic polymer is chosen from organic polymers, such as synthetic polymers chosen from epichlorohydrin, polyimines, polyacrylamides or polyacrylamines or polymers of natural origin, such as in particular cationic starches or cationic guars.

7. Cathode component according to any one of the preceding claims, characterized in that the cationic polymer is chosen from inorganic polymers, such as clays, bentonites, aluminium sulphate or aluminium polychloride.

8. Cathode component according to any one of the preceding claims, characterized in that the suspension additionally comprises a fibrous material chosen from cellulose-based fibres, cellulose-based fibres to which a positive ionic charge has been given, glass fibres or calcium silicate fibres.

9. Cathode component according to any one of the preceding claims, characterized in that it is combined with a diaphragm.

10. Cathode component according to any one of claims 1 to 8, characterized in that it is combined with a membrane.

11. Process for the preparation of a cathode component according to any one of claims 1 to 8, which consists in implementing the following stages:
[a] an aqueous suspension is prepared comprising electrically conducting fibres, at least one cationic polymer, at least one electrocatalytic agent, at least one binder chosen from fluorinated polymers and at least one pore-forming agent;
[b] the said suspension is deposited on a porous support by filtration under programmed vacuum;
[c] the sheet thus obtained is dewatered and dried, optionally;
[d] the resulting combination is sintered at a temperature greater than or equal to the melting or softening temperature of the binder;
[e] the pore-forming agent is removed, if necessary, by treatment carried out before the use of the cathode component or during its use.

12. Process according to claim 11, characterized in that the aqueous suspension comprises 20 to 100 parts by weight of electrically conducting fibres.

13. Process according to either one of claims 11 and 12, characterized in that the aqueous suspension comprises 10 to 60 parts by weight of binder.

14. Process according to any one of claims 11 to 13, characterized in that the aqueous suspension comprises 30 to 200 parts by weight of pore-forming agent, if the latter can be removed by chemical treatment, or 10 to 200 parts by weight of pore-forming agent, if the latter can be removed thermally, or 30 to 200, if the pore-forming agent is a mixture of agents which can be removed chemically and thermally.

15. Process according to any one of claims 11 to 14, characterized in that the aqueous suspension comprises 20 to 200 parts by weight of electrocatalytic agent.

16. Process according to any one of claims 11 to 15, characterized in that the aqueous suspension comprises at least one cationic polymer in an amount such that the measurement of the turbidity of the supernatant liquid after the suspension has settled is greater than or equal to 50; the same measurement, carried out with pure water, giving a value of 100.

17. Process according to any one of claims 11 to 16, characterized in that the aqueous suspension comprises at most 60 parts by weight on a dry basis of cellulose-based fibres, which fibres may or may not be positively charged, and more particularly 10 to 40 parts by weight of such fibres.

## Patentansprüche

1. Kathodenelement, das frei von Asbestfasern ist und erhalten werden kann durch eine Abscheidung mittels einer Filtration einer wäßrigen Suspension, umfassend elektrisch leitende Fasern, mindestens ein kationisches Polymer, mindestens ein elektrokatalytisches Mittel, mindestens einen Porenbildner und mindestens ein Bindemittel, ausgewählt aus den fluorhaltigen Polymeren, durch einen porösen Träger hindurch.

2. Kathodenelement nach dem vorangegangenen Anspruch, dadurch gekennzeichnet, daß die elektrisch leitenden Fasern Kohlenstoff-oder Graphitfasern sind.

3. Kathodenelement nach dem vorangegangenen Anspruch, dadurch gekennzeichnet, daß die leitenden Fasern eine monodisperse Längenverteilung aufweisen.

4. Kathodenelement nach einem der vorangegangenen Ansprüche, dadurch gekennzeichnet, daß das elektrokatalytische Mittel ein Raney-Metall oder ein Vorläufer dieses Metalls oder Teilchen, die ein Oxid von Ruthenium, Platin, Iridium, Palladium umfassen, oder eine Mischung dieser Oxide oder ferner Teilchen, die einen elektrisch leitenden Träger umfassen, der einen Überzug in Form eines Oxids von Ruthenium, Platin, Iridium, Palladium oder in Form einer Mischung dieser Oxide aufweist, ist bzw. sind.

5. Kathodenelement nach einem der vorangegangenen Ansprüche, dadurch gekennzeichnet, daß der Porenbildner durch eine chemische Behandlung oder eine Wärmebehandlung entfernt werden kann, wie die Derivate auf Basis von Siliciumdioxid oder die nanopartikulären Systeme, die thermisch zerstört werden, wie die Nanolatex oder Latex mit einer Größe unter 100 µm.

6. Kathodenelement nach einem der vorangegangenen Ansprüche, dadurch gekennzeichnet, daß das kationische Polymer ausgewählt wird unter den organischen Polymeren, wie den synthetischen Polymeren, ausgewählt unter Epichlorhydrin, den Polyiminen, den Polyacrylamiden, den Polyacrylaminen, oder ferner den Polymeren natürlichen Ursprungs, wie insbesondere den kationischen Stärken, den kationischen Guaranen.

7. Kathodenelement nach einem der vorangegangenen Ansprüche, dadurch gekennzeichnet, daß das kationische Polymer ausgewählt wird unter den anorganischen Polymeren, wie den Tonen, den Bentoniten, Aluminiumsulfat, Polyaluminiumchlorid.

8. Kathodenelement nach einem der vorangegangenen Ansprüche, dadurch gekennzeichnet, daß die Suspension darüber hinaus ein faserförmiges Material umfaßt, ausgewählt unter den Fasern auf Cellulosebasis, den Fasern auf Cellulosebasis, denen man eine positive ionische Ladung verliehen hat, den Glasfasern oder ferner den Calciumsilicatfasern.

9. Kathodenelement nach einem der vorangegangenen Ansprüche, dadurch gekennzeichnet, daß es mit einem Diaphragma assoziiert ist.

10. Kathodenelement nach einem der Ansprüche 1 bis 8, dadurch gekennzeichnet, daß es mit einer Membran assoziiert ist.

11. Verfahren zur Herstellung eines Kathodenelements nach einem der Ansprüche 1 bis 8, welches darin besteht, die folgenden Schritte auszuführen:
[a] man stellt eine wäßrige Suspension her, die elektrisch leitende Fasern, mindestens ein kationisches Polymer, mindestens ein elektrokatalytisches Mittel, mindestens ein Bindemittel, ausgewählt aus den fluorhaltigen Polymeren, mindestens einen Porenbildner umfaßt;
[b] man scheidet die Suspension durch programmierte Vakuumfiltration auf einem porösen Träger ab;
[c] man entwässert und man trocknet gegebenenfalls die so erhaltene Schicht;
[d] man sintert die resultierende Gesamtheit bei einer Temperatur oberhalb oder gleich der Schmelztemperatur oder der Erweichungstemperatur des Bindemittels;
[e] man entfernt, sofern erforderlich, den Porenbildner durch eine Behandlung, die vor der Verwendung des Kathodenelements oder während seiner Verwendung ausgeführt wird.

12. Verfahren nach Anspruch 11, dadurch gekennzeichnet, daß die wäßrige Suspension 20 bis 100 Gewichtsteile elektrisch leitende Fasern umfaßt.

13. Verfahren nach einem der Ansprüche 11 und 12, dadurch gekennzeichnet, daß die wäßrige Suspension 10 bis 60 Gewichtsteile Bindemittel umfaßt.

14. Verfahren nach einem der Ansprüche 11 bis 13, dadurch gekennzeichnet, daß die wäßrige Suspension 30 bis 200 Gewichtsteile Porenbildner, wenn dieser durch eine chemische Behandlung entfernbar ist, oder 10 bis 200 Gewichtsteile Porenbildner, wenn dieser thermisch entfernbar ist, oder 30 bis 200, wenn der Porenbildner eine Mischung von Mitteln ist, die chemisch und thermisch entfernbar sind, umfaßt.

15. Verfahren nach einem der Ansprüche 11 bis 14, dadurch gekennzeichnet, daß die wäßrige Suspension 20 bis 200 Gewichtsteile elektrokatalytisches Mittel umfaßt.

16. Verfahren nach einem der Ansprüche 11 bis 15, dadurch gekennzeichnet, daß die wäßrige Suspension mindestens ein kationisches Polymer in einer solchen Menge umfaßt, daß das Maß der Trübung der den Überstand bildenden Flüssigkeit nach Dekantation der Suspension über oder gleich 50 beträgt, wobei die gleiche Messung, die mit reinem Wasser ausgeführt wird, einen Wert von 100 ergibt.

17. Verfahren nach einem der Ansprüche 11 bis 16, dadurch gekennzeichnet, daß die wäßrige Suspension höchstens 60 Teile an Trockengewicht an Fasern auf Cellulosebasis, positiv geladen oder nicht, und insbesondere 10 bis 40 Gewichtsteile derartiger Fasern umfaßt.
